# EUROPÄISCHE PATENTSCHRIFT

(11) **EP 0 587 594 B1**
(45) Veröffentlichungstag und Bekanntmachung des Hinweises auf die Patenterteilung: **28.02.1996**
(21) Anmeldenummer: 92909832.5
(22) Anmeldetag: 13.05.1992
(51) Int. Cl.: C23G 5/032, C11D 7/26, C11D 1/66, C11D 3/20

(54) **VERWENDUNG VON FETTSÄURE-2-ETHYLHEXYLESTERN ALS KALTREINIGUNGSMITTEL**
USE OF 2-ETHYLHEXYL ESTERS OF FATTY ACIDS AS COLD-CLEANING AGENTS
UTILISATION DE 2-ETHYLHEXYLESTERS D'ACIDES GRAS COMME AGENTS DE NETTOYAGE A FROID

(30) Priorität: 21.05.1991 DE 4116580
(43) Veröffentlichungstag der Anmeldung: 23.03.1994
(73) Patentinhaber: Henkel Kommanditgesellschaft auf Aktien, D-40191 Düsseldorf (DE)
(72) Erfinder: NIEENDICK, Claus, D-4150 Krefeld (DE); SCHMID, Karl, D-4020 Mettmann (DE); MÜRLLER, Heinz, D-4019 Monheim (DE); HEROLD, Claus-Peter, D-4020 Mettmann (DE)
(86) Internationale Anmeldenummer: EP9201044
(87) Internationale Veröffentlichungsnummer: WO9220835

(56) Entgegenhaltungen:
- EP-A- 0 498 545
- WO-A-90/08603
- DE-A- 1 792 455
- DE-A- 3 537 619
- DE-A- 3 915 010

## Beschreibung

Die Erfindung betrifft die Verwendung von Fettsäure-2-ethylhexylestern als Kaltreinigungsmittel für überwiegend ölverschmutzte Metalloberflächen sowie Mittel, die diese Ester enthalten.

Die Kaltreinigung stellt ein vielbenutztes Verfahren zur Vorbereitung und Pflege von Werkstoffen oder Fertigprodukten dar. Im allgemeinen handelt es sich dabei um das Entfernen von Fetten, Ölen, Teer, Bitumen, Schmiermitteln, Wachsen und ähnlichen hydrophoben Materialien von harten Oberflächen, insbesondere Metalloberflächen. In diesen zu entfernenden Stoffen können jedoch auch andere Materialien, wie beispielsweise Sand, Staub, Korrosionsprodukte oder Reste verschiedenster Lösungsmittel enthalten sein. Die Kaltreinigung wird im allgemeinen im Temperaturbereich von 10 bis 40°C durchgeführt, wobei man die zu reinigenden Werkstücke mit dem Kaltreiniger abwäscht, in das Mittel eintaucht oder mit dem Mittel berieselt, besprüht oder anderweitig in Kontakt bringt.

Als Mittel für die Kaltreinigung eignen sich Halogenkohlenwasserstoffe, wie beispielsweise 1,1,1-Trichlorethan oder Methylenchlorid. Stoffe dieser Art sind jedoch aus arbeitsmedizinischer Sicht und aus ökologischen Gründen bedenklich und erfordern daher umfangreiche Maßnahmen zur Arbeitssicherheit und Rückgewinnung zum Schutz von Mensch und Umwelt.

Anstelle der Halogenkohlenwasserstoffe finden daher für die Kaltreinigung bevorzugt Benzindestillate Verwendung, die zwar aus ökotoxikologischer Sicht weniger bedenklich sind, jedoch über eine vergleichsweise geringe Reinigungsleistung verfügen. In der Deutschen Patentanmeldung **DE 35 37 619 A1** wird daher vorgeschlagen, als Mittel zur Kaltreinigung 0,2 bis 6 gew.-%ige Lösungen von Fettsäurealkylestern mit einer Gesamtzahl von 12 bis 40 Kohlenstoffatomen in Benzindestillaten zu verwenden. Obgleich die Reinigungsleistung derartiger Mittel durchaus zufriedenstellend ist, bestehen jedoch aus arbeitsmedizinischer und ökologischer Sicht nachwievor ernsthafte Bedenken, da die Mitverwendung von Benzindestillaten in den Mitteln einerseits eine potentielle inhalationstoxische Gefährdung darstellt und infolge mangelhafter biologischer Abbaubarkeit andererseits zu einer ernsthaften CSB-Belastung der Abwässer beiträgt.

Die Aufgabe der Erfindung bestand somit darin, neue Mittel zur Kaltreinigung von Metalloberflächen zu entwickeln, die frei von den geschilderten Nachteilen sind.

Gegenstand der Erfindung ist die Verwendung von Fettsäure-2-ethylhexylestern, gegebenenfalls in Abmischung mit Emulgatoren, Lösungsvermittlern, Korrosionsinhibitoren und/oder Wasser als Kaltreinigungsmittel für überwiegend ölverschmutzte Metalloberflächen.

Obgleich die Eignung von Fettsäurealkylestern für die Kaltreinigung prinzipiell bekannt ist, wurde überraschenderweise gefunden, daß sich mit Fettsäure-2-ethylhexylestern, gegebenenfalls in Kombination mit Emulgatoren, Lösungsvermittlern und Korrosionsinhibitoren und/oder Wasser, eine besonders vorteilhafte Reinigungsleistung erzielen läßt. Der Vorteil der Erfindung ist insbesondere darin zu sehen, daß eine Mitverwendung von Benzindestillaten überflüssig wird. Fettsäure-2-ethylhexylester und die sie enthaltenden Mittel sind nicht-inhalationstoxisch, biologisch vollständig abbaubar und niedrigviskos. Da Fettsäure-2-ethylhexylester eine besonders hohe Affinität zu Metalloberflächen zeigen, werden diese nicht vollständig entfettet, vielmehr bildet sich ein feiner Esterfilm, der einen zusätzlichen erwünschten Korrosionsschutz bietet.

Fettsäure-2-ethylhexylester stellen bekannte Stoffe dar, die nach den einschlägigen Methoden der präparativen organischen Chemie, beispielsweise durch Veresterung von Fettsäuren mit 2-Ethylhexanol in Gegenwart von p-Toluolsulfonsäure oder Zinnschliff erhalten werden können.

Erfindungsgemäß können 2-Ethylhexylester von Fettsäuren mit 6 bis 22 Kohlenstoffatomen und 0 oder 1 Doppelbindung eingesetzt werden. Typische Beispiele sind die 2-Ethylhexylester der Capronsäure, Caprylsäure, Caprinsäure, Laurinsäure, Myristinsäure, Palmitinsäure, Stearinsäure, Ölsäure, Elaidinsäure, Petroselinsäure, Arachinsäure, Gadoleinsäure, Behensäure oder Erucasäure. Wie in der Fettchemie üblich, kommen auch Ester von technischen Fettsäurefraktionen in Betracht, wie sie bei der Druckspaltung von natürlichen Fetten und Ölen, beispielsweise von Kokosöl, Palmöl, Palmkernöl, Rüböl, Sonnenblumenöl oder Rindertalg anfallen. Bevorzugt sind 2-Ethylhexylester von Fettsäuren mit 8 bis 14 Kohlenstoffatomen, insbesondere auf Basis von C₁₂₋₁₄-Kokosfettsäure.

Ein weiterer Gegenstand der Erfindung betrifft Mittel zur Kaltreinigung von überwiegend ölverschmutzten Metalloberflächen enthaltend
a) Fettsäure-2-ethylhexylester
   sowie gegebenenfalls
   b1) Emulgatoren,
   b2) Lösungsvermittler,
   b3) Korrosionsinhibitoren und/oder
   b4) Wasser.

Mittel mit besonders hoher Reinigungsleistung zeichnen sich dadurch aus, daß sie 2-Ethylhexylester von Fettsäuren mit 6 bis 22, insbesondere 8 bis 14 Kohlenstoffatomen und 0 oder 1 Doppelbindung enthalten.

Die Fettsäure-2-ethylhexylester (Komponente a) können alleine oder aber in Kombination mit einem oder mehreren der genannten Inhaltsstoffe (Komponenten b1 - b4) eingesetzt werden. Es ist beispielsweise möglich, den 2-Ethylhexylester in 100 gew.-%iger Form oder in Form eines Konzentrats mit einem Estergehalt von mindestens 15 Gew.-% in den Handel zu bringen und am Ort der Reinigung mit Wasser auf eine Anwendungskonzentration von beispielsweise 1 bis 10 Gew.-% - bezogen auf die Mittel - zu verdünnen. Bevorzugt sind jedoch Mittel, die neben den 2-Ethylhexylestern noch mindestens einen Emulgator, Lösungsvermittler und/oder Korrosionsinhibitor enthalten.

Unter **Emulgatoren** sind im folgenden Anlagerungsprodukte von durchschnittlich 1 bis 10 Mol Ethylen- und/oder Propylenoxid an Fettalkohole mit 6 bis 22 Kohlenstoffatomen und 0 oder 1 Doppelbindung zu verstehen.

Hierbei handelt es sich um nichtionische Tenside, die nach dem bekannten und im großtechnischen Maßstab etablierten Verfahren der basenkatalysierten Alkoxylierung von Verbindungen mit aciden Wasserstoffatomen erhalten werden. Bevorzugt ist die Verwendung von Anlagerungsprodukten von durchschnittlich 1 bis 10, vorzugsweise 2 bis 5 Mol Ethylenoxid an Fettalkohole mit 8 bis 18, vorzugsweise 8 bis 14 Kohlenstoffatomen sowie von Anlagerungsprodukten von durchschnittlich 2 bis 10 Mol Ethylenoxid und 1 bis 5 Mol Propylenoxid an Fettalkohole mit 12 bis 18 Kohlenstoffatomen. Die Emulgatoren können in den erfindungsgemäßen Mitteln in Mengen von 1 bis 25, vorzugsweise 3 bis 10 Gew.-% - bezogen auf die Mittel - enthalten sein.

Als **Lösungsvermittler** kommen Stoffe in Betracht, die ausgewählt sind aus der Gruppe, die von Guerbetalkoholen mit 16 bis 20 Kohlenstoffatomen, Butyldiglycol sowie Umsetzungsprodukten von durchschnittlich 1 bis 10 Mol Ethylenoxid mit Fettsäureglyceridester mit 6 bis 22 Kohlenstoffatomen und 0 oder 1 Doppelbindung im Fettsäurerest gebildet wird.

Guerbetalkohole stellen verzweigte primäre Alkohole dar, die beispielsweise durch Eigenkondensation von linearen primären Alkoholen mit beispielsweise 8 bis 10 Kohlenstoffatomen in Gegenwart von Alkalikatalysatoren erhalten werden **[Soap,Cosm.Chem.Spec., 52 (1987)]**.

Auch die Umsetzungsprodukte von Ethylenoxid mit Fettsäureglyceridestern sind bekannt. Bei der Herstellung dieser Stoffe werden Ethylenoxideinheiten in die Esterbindung natürlicher oder synthetischer Mono-, Di- oder Triglyceride eingeschoben bzw. an vorhandene freie Hydroxylgruppen angelagert. Typische Beispiele sind Umsetzungsprodukte von 1 bis 10, vorzugsweise 2 bis 5 Mol Ethylenoxid mit Kokosöl, Palmöl, Palmkernöl, Rüböl, Sonnenblumenöl, Rindertalg, Laurinsäuremonoglycerid, C₁₂₋₁₄-Kokosfettsäuremonoglycerid, Stearinsäuremonoglycerid oder Ölsäuremonoglycerid. Die Lösungsvermittler können in den erfindungsgemäßen Mitteln in Mengen von 1 bis 25, vorzugsweise 3 bis 10 Gew.-% - bezogen auf die Mittel - enthalten sein.

Unter **Korrosionsinhibitoren** sind Fettsäurealkanolamide mit 12 bis 22 Kohlenstoffatomen und 0 oder 1 Doppelbindung im Festsäurerest und 2 bis 4 Kohlenstoffatomen im Alkanolrest zu verstehen. Typische Beispiele sind Laurinsäureethanolamid, Stearinsäuredipropanolamid, C₁₂₋₁₄-Kokosfettsäuretriethanolamid und insbesondere Ölsäureethanolamid. Die Korrosionsinhibitoren, die daneben noch eine co-emulgierende Wirkung besitzen, können in den erfindungsgemäßen Mitteln in Mengen von 1 bis 10, vorzugsweise 2 bis 5 Gew.-% - bezogen auf die Mittel - enthalten sein.

Die Mittel können wasserfrei in den Handel gelangen und erst vor Ort auf eine Anwendungskonzentration von beispielsweise 1 bis 10 Gew.-% - bezogen auf das Mittel - verdünnt werden. Es ist jedoch ebenso möglich, wasserhaltige Konzentrate oder bereits auf Anwendungskonzentration verdünnte wäßrige Lösungen herzustellen.

Die erfindungsgemäßen Mittel eignen sich beispielsweise zur Wäsche von Motoren oder Motorteilen. Sie können ferner für die Reinigung von metallischen Oberflächen vor einer Grundierung, Lackierung oder Beschichtung eingesetzt werden. Auch die zuverlässige Entfernung von Konservierungsstoffen zum Zwecke des Transports, beispielsweise von Konservierungswachs auf der Oberfläche von fabrikneuen Automobilen, kann mit Hilfe der erfindungsgemäßen Kaltreiniger vorgenommen werden. Weitere Einsatzgebiete für die erfindungsgemäßen Mittel ist die Kaltreinigung verschiedener Oberflächen, beispielsweise von Gläsern, keramischen Stoffe, wie Fliesen, diversen lackierten, emaillierten oder beschichteten Oberflächen sowie von Oberflächen von Chemiewerkstoffen.

In Kombination mit üblichen anionischen, nichtionischen oder amphoteren Tensiden, wie beispielsweise Alkylsulfaten, Alkylethersulfaten, Alkylbenzolsulfonaten, Olefinsulfonaten, alpha-Sulfofettsäureestern, Alkansulfonaten, Isethionaten, Tauriden, Sarcosiden, Ethercarbonsäuren, Alkylglucosiden, Alkylamidobetainen oder Imidazoliniumbetainen eignen sich die Mittel ferner zur Herstellung von Handwaschpasten.

Die folgenden Beispiele sollen den Gegenstand der Erfindung näher erläutern, ohne ihn darauf einzuschränken.

### Beispiele

Die Überprüfung der reinigenden Wirkung der erfindungsgemäßen Mittel wurde in einem Tauchtest an eisernen Prüfplatten durchgeführt, die zuvor mit einem Standardschmutz behandelt worden waren.

a) Herstelluna des Standardschmutzes
   gem. Bundesamt für Wehrtechnik und Beschaffung TL 6850-017:
   100 g einer Mischung enthaltend 30 g Eisen-(III)-oxid, 20 g Motoröl 20 W/50, 20 g Getriebeöl SE90, 10 g Ruß, 10 g Seesand, 9 g Schmierfett (Gleitlagerfett MO) und 1 g Bentonit wurden in 50 ml Tetrachlorkohlenstoff dispergiert.
b) Wirkungstest
   Eisenprüfplatten (0,2 x 2,5 x 5 cm) wurden in den Standardschmutz getaucht, mindestens 1 h an der Luft bei 20°C getrocknet und danach gewogen. Die angeschmutzten Eisenplatten wurden sodann bei 20°C 5 min in je 50 ml der Rezepturen A, B, C und D (Zusammensetzung vgl. Tab.1) getaucht. Anschließend wurden die tropfnassen Prüfplatten mit jeweils 100 ml Leitungswasser abgespritzt, 5 min an der Luft und 20 min im Trockenschrank bei 110°C getrocknet. Nach einem abschließenden Trocknen an der Luft über einen Zeitraum von 30 min wurden die Prüfplatten rückgewogen.

Das Verhältnis des entfernten Schmutzes zum ursprünglich aufgetragenen Schmutz wurde als %-Reinigungswirkung (%-R) angegeben (vgl. Tab.2).

**Tab.1:**

| Zusammensetzung der Beispielrezepturen Angaben in Gew.-% | | | | |
|---|---|---|---|---|
| Rezeptur | A | B | C | D |
| EHK | 24 | 17 | 94 | 94 |
| G20 | 5 | 7 | - | - |
| D04 | 4 | - | - | - |
| LS6 | 10 | 5 | - | - |
| LS45 | - | - | 5 | 2 |
| LS54 | - | - | - | 3 |
| RHE | - | 7 | - | - |
| BDG | 3 | - | - | - |
| C0D | 6 | 4 | 1 | 1 |
| H₂0 | 46 | 60 | - | - |

**Tab.2:**

| Reinigungsleistung der Beispielrezepturen | |
|---|---|
| Rezeptur | Reinigungsleistung %-R |
| A | 95,4 |
| B | 93,2 |
| C | 95,6 |
| D | 96,8 |

### Liste der verwendeten Substanzen:

- EHK :: C₁₂₋₁₄-Kokosfettsäure-2-ethylhexylester;
- G20 :: C₂₀-Guerbetalkohol;
- D04 :: Anlagerungsprodukt von durchschnittlich 4 Mol Ethylenoxid an Octanol;
- LS6 :: Anlagerungsprodukt von durchschnittlich 6 Mol Ethylenoxid an einen C_{12/14}-Kokosfettalkohol;
- LS45 :: Anlagerungsprodukt von durchschnittlich 4 Mol Propylenoxid und 5 Mol Ethylenoxid an einen C_{12/14}-Kokosfettalkohol;
- LS54 :: Anlagerungsprodukt von durchschnittlich 5 Mol Propylenoxid und 4 Mol Ethylenoxid an einen C_{12/14}-Kokosfettalkohol;
- RHE :: Anlagerungsprodukt von durchschnittlich 5 Mol Ethylenoxid an ein C_{12/14}-Kokosfettsäuretriglycerid;
- BDG :: Butyldiglycol;
- COD :: Ölsäurediethanolamid.

## Patentansprüche

1. Verwendung von Fettsäure-2-ethylhexylestern, gegebenenfalls in Abmischung mit Emulgatoren, Lösevermittlern, Korrosionsinhibitoren und/oder Wasser als Kaltreinigungsmittel für überwiegend ölverschmutzte Motoren und Motorteile.

2. Verwendung nach Anspruch 1, **dadurch gekennzeichnet**, daß man 2-Ethylhexylester von Fettsäuren mit 6 bis 22 Kohlenstoffatomen und 0 oder 1 Doppelbindung einsetzt.

3. Mittel zur Kaltreinigung von überwiegend ölverschmutzten Metalloberflächen enthaltend
a) 2-Ethylhexylester von Fettsäuren mit 6 bis 22 Kohlenstoffatomen und 0 oder 1 Doppelbindung,
b1) Emulgatoren,
b2) Lösungsvermittler, ausgewählt aus der Gruppe, die von Guerbetalkoholen mit 16 bis 20 Kohlenstoffatomen, Butyldiglycol und Umsetzungsprodukten von durchschnittlich 1 bis 10 Mol Ethylenoxid mit Fettsäureglyceridester mit 6 bis 22 kohlenstoffatomen und 0 oder 1 Doppelbindung im Fettsäurerest gebildet wird, enthalten,
b3) Korrosionsinhibitoren und/oder
b4) Wasser.

4. Mittel nach Anspruch 3, **dadurch gekennzeichnet**, daß sie Emulgatoren ausgewählt aus der Gruppe der Anlagerungsprodukte von durchschnittlich 1 bis 10 Mol Ethylen- und/oder Propylenoxid an Fettalkohole mit 6 bis 22 Kohlenstoffatomen und 0 oder 1 Doppelbindung enthalten.

5. Mittel nach Anspruch 3, **dadurch gekennzeichnet**, daß sie Korrosionsinhibitoren ausgewählt aus der Gruppe der Fettsäurealkanolamide mit 12 bis 22 Kohlenstoffatomen und 0 oder 1 Doppelbindung im Festsäurerest und 2 bis 4 Kohlenstoffatomen im Alkanolrest enthalten.

6. Mittel nach den Ansprüchen 3 bis 6, **dadurch gekennzeichnet,** daß sie die Fettsäure-2-ethylhexylester in Mengen von 15 bis 100 Gew.-% - bezogen auf die Mittel - enthalten.

7. Mittel nach den Ansprüchen 3 bis 7, **dadurch gekennzeichnet**, daß sie die Emulgatoren in Mengen von 1 bis 25 Gew.-% - bezogen auf die Mittel - enthalten.

8. Mittel nach den Ansprüchen 3 bis 8, **dadurch gekennzeichnet**, daß sie die Lösungsvermittler in Mengen von 1 bis 25 Gew.-% - bezogen auf die Mittel - enthalten.

## Claims

1. The use of fatty acid-2-ethylhexyl esters, optionally in admixture with emulsifiers, solubilizers, corrosion inhibitors and/or water as cold cleaning preparations for predominantly oil-contaminated engines and engine parts.

2. The use claimed in claim 1, characterized in that 2-ethylhexyl esters of fatty acids containing 6 to 22 carbon atoms and 0 or 1 double bond are used.

3. Cold cleaning preparations for predominantly oil-contaminated metal surfaces containing
a) 2-ethylhexyl esters of fatty acids containing 6 to 22 carbon atoms and 0 or 1 double bond,
b1) emulsifiers,
b2) solubilizers selected from the group consisting of C₁₆₋₂₀ Guerbet alcohols, butyl diglycol and reaction products of on average 1 to 10 moles of ethylene oxide with fatty acid glyceride esters containing 6 to 22 carbon atoms and 0 or 1 double bond in the fatty acid component,
b3) corrosion inhibitors and/or
b4) water.

4. Preparations as claimed in claim 3, characterized in that they contain emulsifiers selected from the group of adducts of on average 1 to 10 moles of ethylene and/or propylene oxide with fatty alcohols containing 6 to 22 carbon atoms and 0 or 1 double bond.

5. Preparations as claimed in claim 3, characterized in that they contain corrosion inhibitors selected from the group of fatty acid alkanolamides containing 12 to 22 carbon atoms and 0 or 1 double bond in the fatty acid component and 2 to 4 carbon atoms in the alkanol component.

6. Preparations as claimed in claims 3 to 5, characterized in that they contain the fatty acid-2-ethylhexyl esters in quantities of 15 to 100% by weight, based on the preparation.

7. Preparations as claimed in claims 3 to 6, characterized in that they contain the emulsifiers in quantities of 1 to 25% by weight, based on the preparation.

8. Preparations as claimed in claims 3 to 7, characterized in that they contain the solubilizers in quantities of 1 to 25% by weight, based on the preparation.

## Revendications

1. Utilisation d'esters de 2-éthylhexyle d'acides gras, le cas échéant en mélange avec des agents émulsionnants, des agents dissolvants, des inhibiteurs de corrosion et/ou de l'eau, comme agent de nettoyage à froid pour des moteurs et des pièces de moteur, souillés principalement par de l'huile.

2. Utilisation selon la revendication 1, caractérisée en ce que l'on met en jeu l'ester de 2-éthylhexyle d'acides gras ayant de 6 à 22 atomes de carbone et 0 ou une double liaison.

3. Compositions pour le nettoyage à froid de surfaces métalliques souillées principalement par de l'huile renfermant :
a) un ester de 2-éthylhexyle d'acides gras ayant de 6 à 22 atomes de carbone et 0 ou une double liaison,
b₁) des agents émulsionnants,
b₂) des agents dissolvants choisis dans le groupe formé des alcools de Guerbet ayant de 16 à 20 atomes de carbone, le butyldiglycol et les produits de réaction en moyenne de 1 à 10 mol d'oxyde d'éthylène avec un ester de glycéryle d'acides gras ayant de 6 à 22 atomes de carbone et 0 ou une double liaison dans le radical d'acides gras,
b₃) des inhibiteurs de corrosion et/ou
b₄) de l'eau.

4. Compositions selon la revendication 3, caractérisées en ce qu'elles renferment des agents émulsionnants choisis dans le groupe des produits d'addition en moyenne de 1 à 10 mol d'oxyde d'éthylène et/ou de propylène sur des alcools gras ayant de 6 à 22 atomes de carbone et 0 ou une double liaison.

5. Compositions selon la revendication 3, caractérisées en ce qu'elles renferment des inhibiteurs de corrosion choisis dans le groupe des alcanolamides d'acides gras ayant de 12 à 22 atomes de carbone et 0 ou une double liaison dans le radical acides gras et de 2 à 4 atomes de carbone dans le radical alcanol.

6. Compositions selon les revendications 3 à 5, caractérisées en ce qu'elles renferment les esters de 2-éthylhexyle d'acides gras en quantités allant de 15 à 100 % en poids, rapportées à la composition.

7. Compositions selon les revendications 3 à 6, caractérisées en ce qu'elles renferment les agents émulsionnants en quantités allant de 1 à 25 % en poids, rapportées à la composition.

8. Compositions selon les revendications 3 à 7, caractérisées en ce qu'elles renferment l'agent dissolvant en quantités allant de 1 à 25 % en poids, rapportées à la composition.
